# EUROPÄISCHE PATENTSCHRIFT

(11) **EP 0 908 309 B1**
(45) Veröffentlichungstag und Bekanntmachung des Hinweises auf die Patenterteilung: **24.07.2002**
(21) Anmeldenummer: 97117424.8
(22) Anmeldetag: 08.10.1997
(51) Int. Cl.: B41F 9/10

(54) **Druckrakel und Verfahren zur Herstellung derselben**
Printing squeegee and method for its manufacturing
Racle d'impression et procédé pour sa fabrication

(43) Veröffentlichungstag der Anmeldung: 14.04.1999
(73) Patentinhaber: Meyer, Rolf, D-22941 Bargteheide (DE)
(72) Erfinder: Meyer, Rolf, D-22941 Bargteheide (DE)
(74) Vertreter: Glawe, Delfs, Moll & Partner

(56) Entgegenhaltungen:
- EP-A- 0 709 183
- EP-A- 0 728 579
- WO-A-97/41299
- DE-A- 4 024 514
- GB-A- 499 463
- PATENT ABSTRACTS OF JAPAN vol. 96, no. 12, 26.Dezember 1996 & JP 08 197711 A (TOPPAN PRINTING CO.), 6.August 1996,
- PATENT ABSTRACTS OF JAPAN vol. 17, no. 106 (M-1375), 4.März 1997 & JP 04 296556 A (TOPPAN PRINTING CO. LTD.), 20.Oktober 1992,

## Beschreibung

Die Erfindung betrifft ein Verfahren zum Ausrüsten einer Druckrakel mit einer Hartstoffauflage und eine nach diesem Verfahren hergestellte Druckrakel.

Es ist bekannt (DE-A-4024514), den verschleißgefährdeten Bereich einer Druckrakel mit einer Hartstoffauflage zu versehen, die durch das Verfahren der Physical Vapour Deposition (PVD) oder der plasmaunterstützten Chemical Vapour Deposition (PA-CVD) aufgebracht wird. Die praktische Erprobung zeigt, daß zwar der Verschleiß tatsächlich herabgesetzt wird und deshalb die Bildung von verschleißbedingten Graten und Scharten vermieden wird. Jedoch hat sich gezeigt, daß die spröde Hartstoffauflage zu Ausbrüchen neigt, was wiederum Schaden ergibt.

Die Erfindung vermeidet diesen Nachteil dadurch, daß die Rakel vor dem Aufbringen der Hartstoffauflage einem elektrochemischen Materialabtragprozeß unterworfen wird.

Durch diese Vorbehandlung wird eine Oberflächenstruktur erreicht, bei der die Beschichtung nicht oder in wesentlich geringerem Maße zu Ausbrüchen neigt, obwohl die Beschichtung vergleichsweise spröde sein kann. Auch zeigt sich, daß die Rakel äußerst unempfindlich ist und zu den an sich schon guten Gleiteigenschaften der Hartbeschichtung noch die hydrodynamische Verbesserung der Gleiteigenschaften aufgrund der besonderen, durch die Vorbehandlung erzielten Oberflächenbeschaffenheit hinzutritt.

Die Beschichtung kann in herkömmlicher Weise erfolgen. Im PVD-Verfahren werden durch Sputtern oder im Arc-Verfahren Atome bzw. Partikeln aus einem Target herausgelöst und im Plasma auf die zu behandelnde Oberfläche transportiert. Beim PA-CVD-Verfahren erfolgt die Schichtabscheidung über die Plasmaanregung eines kohlenwasserstoffhaltigen Gases. Die Leistungseinspeisung kann am Substrathalter erfolgen. Dabei werden zweckmäßigerweise Temperaturen angewendet, die sicherstellen, daß der zu beschichtende Rakelkörper auf einer Temperatur unterhalb der Schädigungstemperatur und jedenfalls unter etwa 250°C bleibt. Man erreicht dadurch, daß auch temperaturempfindliche Rakelkörper erfindungsgemäß beschichtet werden können, beispielsweise Stahl im Hinblick auf seine Anlaßtemperatur oder Polymerstoffe. Bei dem Hartstoff handelt es sich vorzugsweise um DLC (diamond-like carbon), eine Kohlenstoffschicht oder kohlenstoffreiche Schicht, die z. T. wesentlich durch Diamant-Kristallstrukturen geprägt ist und entsprechende Abrasionsfestigkeit und gute Gleiteigenschaften aufweist. Es kann sich aber auch um andere Hartstoffe oder um Gemische von DLC mit anderen Stoffen, insbesondere Metall, handeln. Man erreicht so, daß die beanspruchten Flächen der Rakel mit einer erhöhten Verschleißfestigkeit und guten Gleiteigenschaften ausgestattet werden.

Das gilt insbesondere für die sogenannten Facette der Rakel, das ist die gegebenenfalls unter einem von 90° abweichenden Winkel zur Hauptebene der Rakel geschliffene Stirnfläche, die zur Anlage am Druckzylinder bestimmt ist. Gute Ergebnisse werden auch dann erreicht, wenn die an die Facette angrenzende Seitenfläche erfindungsgemäß beschichtet wird, zu der hin die Bewegungsrichtung der Zylinderoberfläche gerichtet ist. Dies gilt auch dann, wenn die Facette unbeschichtet ist; jedoch werden zweckmäßigerweise sowohl die Facette als auch die genannte Seitenfläche beschichtet.

Für den elektrochemischen Materialabtragprozeß wird vorzugsweise das Verfahren angewendet, das in der EP-A 728 579 beschrieben ist.

Zweckmäßigerweise wird der Hartstoff in glatter Schicht aufgebracht. Dies geschieht dadurch, daß das Target gesputtert wird und dadurch der Bechichtungswerkstoff in atomarer Feinheit vom Target abgegeben wird und auf die zu behandelnde Oberfläche gelangt.

Eine weniger glatte, mikroskopisch wellige, matt erscheinende Beschichtung erhält man bei Verwendung des sogenannten Arc-Verfahrens oder eines gleichartigen Verfahrens, bei dem die Beschichtungspartikeln nicht atomweise, sondern in größeren Verbänden das Target in Richtung zur behandelnden Oberfläche verlassen. Obwohl die Eigenschaften der glatten Schicht oft höherwertig sind, kann die wellige oder matte Schicht in manchen Fällen vorzuziehen sein, weil sie in besonders geringem Maße zu Ausbrüchen neigt und außerdem durch ihre Mikrowelligkeit einen hydrodynamischen Schmiereffekt ermöglicht.

Durch das erfindungsgemäße Verfahren wird eine Druckrakel erzeugt, deren Körper aus gehärtetem und unterhalb 300°C angelassenem Stahl besteht und bei der mindestens die Facette und/oder eine der Facette benachbarte Seitenfläche mit einer im PVD-Verfahren aufgebrachten Hartstoffschicht versehen ist.

Einzelheiten der Erfindung ergeben sich aus der folgenden Erläuterung von zwei Beispielen. Eine Dünnschliffrakel, wie sie in EP-A 728 579 in Fig. 1 dargestellt und im zugehörigen Text erläutert ist, wird zunächst der dort beschriebenen, chemischen Behandlung unterworfen und anschließend kontinuierlich durch eine PVD-Kammer geführt.

Im ersten Anwendungsbeispiel werden in dieser Kammer die folgenden Verfahrensparameter erzeugt. Bei einem Entladungsdruck von ca. 500 mPa wird in einer Atmosphäre aus Argon und einem Kohlenwasserstoffgas wie z.B. C₂H₆, C₂H₂ oder C₂H₄ Chrom zerstäubt. Die Zerstäubung der Chromtargets erfolgt über eine Gleichstrom-Leistungseinspeisung von ca. 1500W. Diese geringe Leistung ist erforderlich, um die Temperatur der zu beschichtenden Teile unterhalb von 200°C zu halten. Zur Erzielung glatter und harter Schichten wird zusätzlich an die zu beschichtenden Teile eine Gleichspannung oder Hochfrequenzspannung (13,56 MHz) von ca. -100V angelegt. Diese Potentialdifferenz des Substrathalters zu den umgebenden Wänden führt zum Beschuß der Substrate bzw. der Chromatome mit Argon- und Kohlenwasserstoffionen, so daß eine Verdichtung des Schichtmaterials auftritt. Auf der Facette und in einer Breite von größenordnungsmäßig 1 mm auf den benachbarten Seitenflächen wird dadurch eine Auflageschicht erzeugt, deren Dicke zwischen 1 und 10 µm, vorzugsweise zwischen 2 und 4 µm, liegt und die mikroskopisch glatt der Oberflächenform des Substrats folgt. Unter einer geringeren Anpressung am Formzylinder, als sie üblicherweise angewendet wird, ergeben sich damit ausgezeichnete Druckergebnisse und eine ungewöhnlich lange Standzeit.

Im zweiten Anwendungsbeispiel für die plasma-unterstützte CVD-Abscheidung werden in dieser Kammer die folgenden Verfahrensparameter erzeugt: An den Substrathalter wird eine DCoder HF-Leistung von ca. 1000W und eine entsprechende Spannung von ca. 110V angelegt. Bei einem Entladungsdruck von ca. 400 mPa und einem Gasverhältnis von Argon / Kohlenwasserstoff (C₂H₂) von etwa 1 brennt ein Plasma, das zur Abscheidung harter DLC-Schichten führt. Die Targets selbst sind bei diesem Prozeß abgeschaltet, so daß eine reine plasma-unterstützte CVD-Abscheidung vorliegt. Zur Unterstützung des Plasmas kann auch eine geringe Leistungseinspeisung (ca. 300W) über die Chromtargets erfolgen.

Außer DLC kommen auch andere Hartstoffe wie Chromnitrid, Titannitrid, Titancarbonitrid, Titanaluminiumnitrid, Chromcarbid, Titanhafniumnitrid, Titanborid oder Titanborcarbid und dergleichen sowie Mischungen solcher Stoffe untereinander oder mit dritten Stoffen, Metallen, in Frage. Die Schicht sollte so ausgewählt werden, daß sie in Verbindung mit der Unterlage oder einer gegebenenfalls zwischen der Unterlagen und der Beschichtung vorgesehenen Trennschicht nicht korrisionsanfällig ist.

## Patentansprüche

1. Verfahren zum Ausrüsten einer Druckrakel mit einer Hartstoffauflage im PVD- oder PA-CVD-Verfahren, **dadurch gekennzeichnet, daß** die Rakel zuvor einem elektrochemischen Materialabtragprozeß unterworfen wird.

2. Verfahren nach Anspruch 1, **dadurch gekennzeichnet, daß** die Temperatur des Rakelkörpers während der Durchführung des PVD- oder PA-CVD-Verfahrens unterhalb von 250° C verbleibt.

3. Verfahren nach Anspruch 1 oder 2, **dadurch gekennzeichnet, daß** der Hartstoff in glatter Schicht aufgetragen wird.

4. Verfahren nach Anspruch 1 oder 2, **dadurch gekennzeichnet, daß** der Hartstoff in welliger oder matter Schicht aufgetragen wird.

5. Verfahren nach einem der Ansprüche 1 bis 4, **dadurch gekennzeichnet, daß** der Hartstoff zu einem wesentlichen Teil von DLC gebildet ist.

6. Druckrakel, deren Facette und/oder eine der Facette benachbarte Seitenfläche mit einer im PVD- oder PA-CVD-Verfahren aufgebrachten Hartstoffschicht versehen ist, **dadurch gekennzeichnet, daß** sie von einem gehärteten und unterhalb von 300 C angelassenen Stahlkörper gebildet ist und ihre unter der Hartstoffschicht liegende Oberfläche aus einem elektrochemischen Abtragprozeß hervorgegangen ist.

## Claims

1. A method for providing a printing doctor blade with a hard material coating in a PVD or PA-CVD process, **characterised in that** the doctor blade is previously subjected to an electrochemical material machining process.

2. A method according to Claim 1, **characterised in that** the temperature of the doctor blade body remains below 250°C while the PVD or PA-CVD process is being carried out.

3. A method according to Claim 1 or 2, **characterised in that** the hard material is applied in a smooth layer.

4. A method according to Claim 1 or 2, **characterised in that** the hard material is applied in an undulatory or mat layer.

5. A method according to any one of Claims 1 to 4, **characterised in that** a substantial portion of the hard material is formed by DLC.

6. Printing doctor blade, the facet of which and/or a lateral surface adjacent the facet is provided with a hard material layer applied in a PVD or PA-CVD process, **characterised in that** it is formed by a hardened steel body tempered below 300°C and its surface situated below the hard material layer has resulted from an electrochemical machining process.

## Revendications

1. Procédé pour équiper une racle d'impression d'un revêtement en matériau dur par un procédé PVD ou PA-CVD, **caractérisé par le fait que** la racle est soumise auparavant à un processus de déposition électrochimique de matériau.

2. Procédé selon la revendication 1, **caractérisé par le fait que** la température du corps de racle, pendant le déroulement du procédé PVD ou PA-CVD, reste inférieure à 250°C.

3. Procédé selon la revendication 1 ou 2, **caractérisé par le fait que** le matériau dur est rapporté en couche lisse.

4. Procédé selon la revendication 1 ou 2, **caractérisé par le fait que** le matériau dur est rapporté en couche ondulée ou mate.

5. Procédé selon l'une des revendications 1 à 4 , **caractérisé par le fait que** le matériau dur est constitué pour une part important de DLC.

6. Racle d'impression dont la facette et/ou l'une des surfaces latérales voisines de la facette est pourvue d'une couche de matériau dur rapportée par un procédé PVD ou PA-CVD, **caractérisé par le fait qu'**elle est constituée d'un corps en acier trempé et revenu au-dessous de 300°C et que sa surface située au-dessous de la couche de matériau dur est soumise à un processus de déposition électrochimique.
